# EUROPÄISCHE PATENTSCHRIFT

(11) **EP 0 238 787 B1**
(45) Veröffentlichungstag und Bekanntmachung des Hinweises auf die Patenterteilung: **19.07.1989**
(21) Anmeldenummer: 87100271.3
(22) Anmeldetag: 12.01.1987
(51) Int. Cl.: C10C 3/00, D01F 9/14

(54) **Verfahren zur Herstellung eines Kohlenstoffaser-Vorprodukts**
Process for producing a carbon fiber precursor
Procédé de production d'un précurseur de fibres de carbone

(30) Priorität: 27.03.1986 DE 3610375
(43) Veröffentlichungstag der Anmeldung: 30.09.1987
(73) Patentinhaber: RÜTGERSWERKE AKTIENGESELLSCHAFT, 60326 Frankfurt (DE)
(72) Erfinder: Peter, Siegfried, Prof. Dr., D-8521 Uttenreuth-Weiher (DE); Beneke, Herbert, Dr., D-4620 Castrop-Rauxel (DE); Oeste, Franz, D-6309 Münzenberg (DE); Fexer, Wolfgang, D-8520 Erlangen (DE); Jaumann, Wolfgang, D-8500 Nürnberg (DE); Meinbreckse, Manfred, D-6382 Friedrichsdorf (DE); Kempfert, Joachim, D-6242 Kronberg (DE)

(56) Entgegenhaltungen:
- EP-A- 0 084 237
- DE-A- 3 242 629
- DE-A- 3 509 861
- GB-A- 1 057 911
- US-A- 4 354 928

## Beschreibung

Die Erfindung betrifft ein Verfahren zur Herstellung eines Kohlenstoffaser-Vorprodukts aus Steinkohlenteerpech.

Nach dem Stand der Technik werden die meisten Kohlenstoffasem durch Carbonisieren und Graphitieren von Fasern aus Polyacrylnitril hergestellt. Diese Kohlenstoffasem haben eine hohe Festigkeit und einen hohen Elastizitätsmodul. Ein Nachteil ist jedoch, daß das Ausgangsprodukt teuer ist und die Carbonisierungsausbeute gering ist. Es hat daher nicht an Versuchen gefehlt, andere Einsatzprodukte mit hohem Verkokungsrückstand auf ihre Verwendbarkeit für die Herstellung von Kohlenstoffasem zu untersuchen. Es wurden vor allem kohle- und mineralölstämmige Peche vorgeschlagen, die für die Herstellung hochanisotroper Kokse bekannt sind.

Die Spinntemperaturen liegen etwa 60 bis 130 _{°}C über dem Erweichungspunkt des verwendeten Pechs. Bei hohen Spinntemperaturen tritt bereits eine Zersetzung des Pechs auf, wobei das Pech zumindest teilweise in die Halbkoksstufe übergeht und erhebliche Gasmengen entstehen. Dies stört den Spinnprozeß. Es entstehen häufige Fadenbrüche, die ein kontinuierliches Verspinnen unmöglich machen. Um dies zu vermeiden sind Peche mit möglichst niedrigem Erweichungspunkt erforderlich. Solche Peche haben einen geringen Gehalt an in Chinolin oder Pyridin unlöslichen Bestandteilen. Ihr mittleres Molekulargewicht ist verhältnismäßig gering bei einer breiten Molekulargewichtsverteilung. Dadurch wird der Verfahrensschritt, um die Pechfaser vor der Carbonisierung unschmelzbar zu machen, schwieriger.
In der DE-OS 35 09 861 wird ein Verfahren zur Herstellung geeigneter Kohlenstoffaser-Vorprodukte aus aromatischen, mineralölstämmigen Rückstandsölen beschrieben. Nach dem Abdestillieren der Leichtöle wird der Rückstand einer zweistufigen Wärmebehandlung unter Drücken von 0,13 bis 65 mbar in einem Fallfilmverdampfer unterworfen. Die Temperaturen, insbesondere bei der zweiten Behandlungsstufe, liegen mit 450 bis 500 _{°}C so hoch, daß die partielle Ausbildung von Koksstrukturen nicht verhindert werden kann. Dies gilt insbesondere bei der Verwendung von Dünnschichtverdampfern mit rotierenden Einbauten, die von den Pechen benetzt werden, so daß die Verweilzeiten eines Teiles des Einsatzpechs unkontrollierbar werden. Wegen der unterschiedlichen Reaktivität der Peche und der Notwendigkeit, die nicht in anisotropes Pech umgewandelten Pechbestandteile aus dem Kohlenstoffaser-Vorprodukt entfernen zu müssen, sind die bekannten Verfahren sehr aufwendig und oft nur unter Laborbedingungen durchführbar.

Aufgabe der Erfindung ist es daher, ein Pechmaterial für die Kohlenstoffaser-Herstellung zu erzeugen, das eine ausgezeichnete Verspinnbarkeit besitzt, das in kurzer Zeit unschmelzbar gemacht werden kann, und aus dem Kohlenstoffasern hoher Festigkeit bei hohem Elastizitätsmodul hergestellt werden können, wobei die geschilderten Nachteile und Probleme bei der Herstellung des Pechmaterials nicht auftreten.

Die Aufgabe wird dadurch gelöst, daß ein Steinkohlenteerpech durch Extraktion bei erhöhter Temperatur und erhöhtem Druck in einem überkritischen Gas in Gegenwart eines Schleppmittels mit Ausnahme der in Chinolin unlöslichen Bestandteile gelöst wird, durch Absenken des Druckes oder/und Temperaturerhöhung die in Chinolin lösliche Fraktion oder/und die in Toluol lösliche Fraktion abgeschieden werden, eine dieser Fraktionen oder ein Gemisch aus beiden Fraktionen bei 380 bis 450 °C unter Inertgas oder einem nicht-oxidierenden Gas unter Atmosphärendruck thermisch behandelt wird, bis daß 40 bis 65 Vol.-% in Mesophasen umgewandelt sind, und daß das isotrope Pech durch Extrahieren des Mesophasen enthaltenden Pechs mit einem überkritischen Gas unter Verwendung eines Schleppmittels abgetrennt wird, um ein anisotropes Pech mit einem Mesophasengehalt von mindestens 75 Vol: %, einem Gehalt an Pyridinunlöslichem von 20 bis 50 Gew.-%, einem mittleren Molekulargewicht zwischen 900 und 1200 und einem Schmelzpunkt von 330 bis 360_{°}C zu erhalten.

Als überkritisches Gas können folgende Verbindungen oder ihre Gemische verwendet werden: ein aliphatischer Kohlenwasserstoff, vorzugsweise mit 2 bis 5 Kohlenstoffatomen und ein halogenhaltiger Kohlenwasserstoff mit 1 bis 4 Kohlenstoffatomen.

Geeignete Schleppmittel sind ein- oder mehrkemige Kohlenwasserstoffe, die gegebenenfalls mit Alkylgruppen, insbesondere mit 1 bis 2 Kohlenstoffatomen oder einer Aminogruppe, substituiert sind und sowohl aromatisch als auch ganz oder teilweise hydriert sein können, ein- oder zweikemige heterocyclische Verbindungen, Alkylester aromatischer Säuren mit 1 bis 6 Kohlenstoffatomen in der Alkoholkomponente oder deren Gemisch.

Die Extraktionsstufen werden bei Temperaturen zwischen 80 und 300°C, vorzugsweise zwischen 120 und 250°C, bei Drücken von 80 bis 300 bar, vorzugsweise von 150 bis 250 bar, durchgeführt.

Die Temperaturen für die thermische Behandlung sind einerseits hoch genug, um eine ausreichende Reaktionsgeschwindigkeit zu gewährleisten, andererseits aber so niedrig, daß sich keine zur Verfestigung neigende Bulkmesophase bildet. Die nachfolgende Extraktionsstufe zur Abtrennung eines überwiegenden Teils des isotropen Pechmaterials findet ebenfalls bei so niedrigen Temperaturen statt, bei denen sich die Pechmesophase nicht verändert. Da die Mesophasen nur aus plastisch leicht verformbaren Sphärulen bestehen, die erst durch die Scherkräfte im Extruder zusammenfließen, kann die Differenz zwischen Schmelztemperatur und Spinntemperatur auf 10 bis 50 K gesenkt werden, ohne daß dabei die Abzugsgeschwindigkeit vermindert werden muß.

Die Erfindung wird anhand der nachfolgenden Beispiele näher erläutert, ohne darauf beschränkt zu sein.

### Beispiel 1

100 Gew.-Teile Normalpech mit einem Gehalt an Aschebildnern von 0,23 Gew.-%, einem Gehalt an Chinolinunlöslichem (Ql) von 5,8 Gew.-%, einem Gehalt an Toluolunlöslichem (TI) von 22,8 Gew.-% und einem Erweichungspunkt (EP) von 70 °C nach Kraemer-Samow (K.-S.) werden in einen Rührautoklaven gegeben, der auf 150 _{°}C aufgeheizt ist. Sodann wird bei einem Druck von 180 bar ein Gemisch aus 30 Gew.-% Propan und 70 Gew.-% Toluol als Extraktions- bzw. Schleppmittel unter Rühren durch den Autoklaven geleitet. Das unter diesen Bedingungen überkritische Extraktionsmittel löst bis zu einer Konzentration von 13 Gew.-% Pech auf und transportiert es aus dem Autoklaven heraus. Das mit Pech beladenen Extraktionsmittel wird in zwei aufeinander folgende Regenerierautoklaven übergeführt und stufenweise bis auf einen Druck von 50 bar entspannt. Die Temperatur bei der Regenerierung beträgt 150 °C. Die bei der Entspannung wegen des Joule-Thomson-Effektes eintretende Abkühlung wird durch Wärmezufuhr ausgeglichen. Das regenerierte Gemisch aus Extraktions- und Schleppmittel wird im Kreislauf geführt. In dem Regenerierautoklaven werden nach einer Extraktionszeit von 5 h folgende Pechfraktionen gewonnen:

Die Fraktion 2 wird bei 400 °C unter Stickstoff bei Normaldruck 1,5 Stunden lang unter Rühren thermisch behandelt. Dabei entstehen 50 Vol.-% Mesophasensphärulen. Das Mesophasenpech wird nach Abkühlen auf 150 _{°}C bei einem Druck von 130 bar mit einem Gemisch aus 30 Gew.-% Propan und 70 Gew.- % Toluol extrahiert. Dabei verbleibt als Rückstand ein Pech mit einem Mesophasengehalt von 80 Vol.-%, einem Gehalt von Pyridinunlöslichem (PI) von 32 Gew.-%, einem Schmelzpunkt von 342 _{°}C und einem mittleren Molekulargewicht von etwa 1000. Dieses Pech wird bei 370 _{°}C über einen Extruder mit einer Spinndüsenplatte mit einem Lochdurchmesser von 0,3 mm mit einer Abzugsgeschwindigkeit von 1000 m/min versponnen. Die Pechfaser wird in Luft mit einer Aufheizrate von 20 K/min von 250 auf 350 °C erhitzt. Die Endtemperatur wird 5 min gehalten, um die Faser unschmelzbar zu machen. Anschließend wird die Faser bei 1500 _{°}C im Inertgasstrom 15 min carbonisiert. Die Kohlenstoffaser mit einem Durchmesser von 9 µm hat eine Festigkeit von 2,47 kN/mm², einen Elastizitätsmodul von 158 kN/mm² und eine Bruchdehnung von 1,2 %.

### Beis^{p}ie) 2

100 Gew.-Teile Normalpech (EP (K.-S.) = 72 _{°}C, Aschebildner = 0,23 Gew.-%, 01 = 5,8 Gew.-%, TI = 22,7 Gew.-%) werden in einen Rührautoklaven gegeben. Der Autoklav wird auf eine Temperatur von 190 °C aufgeheizt. Bei einem Druck von 200 bar wurde ein Gemisch aus 50 Gew.-% Waschbenzol und 50 Gew.-% Flüssiggas (LPG) als Extraktions- bzw. Schleppmittel unter Rühren durch den Autoklaven geleitet. Während der Extraktionszeit von etwa 70 min beträgt die mittlere Beladung des Extraktionsmittels etwa 15 Gew.-%. Das mit Pech beladene Extraktionsmittel wird in zwei aufeinander folgende Regenerierautoklaven überführt und stufenweise auf einen Druck von 50 bar entspannt. Die Temperatur im Regenerierautoklaven wird auf 190 _{°}C gehalten. Das regenerierte Gemisch aus Waschbenzol und LPG wird in den Rührautoklaven zurückgeführt. Es werden folgende Pechfraktionen erhalten:

Die Fraktion 3 wird bei 430 _{°}C unter Stickstoff bei Normaldruck eine Stunde lang unter Rühren thermisch behandelt. Dabei entstehen 60 Vol.-% Mesophasensphärulen. Nach Abkühlen auf 190 _{°}C wird das Mesophasenpech bei einem Druck von 130 bar mit dem gleichen Gemisch wie in der ersten Extraktionsstufe extrahiert. Dabei verbleibt als Rückstand ein Pech mit einem Mesophasengehalt von 87 Vol.- % mit einem Gehalt an Pyridinunlöslichem von 44 Gew.-%, einem Schmelzpunkt von 357 _{°}C und einem mittleren Molekulargewicht von etwa 1100. Dieses Pech wird, wie im Beispiel 1 beschrieben, bei 380 _{°}C versponnen, unschmelzbar gemacht und carbonisiert. Die Kohlenstoffaser mit einem Durchmesser von 7 gm hat eine Festigkeit von 2,58 kN/mm², einen Elastizitätsmodul von 153 kN/mm² und eine Bruchdehnung von 1,0 %.

## Patentansprüche

1. Verfahren zur Herstellung eines Kohlenstoffaser-Vorprodukts aus Steinkohlenteerpech, dadurch gekennzeichnet, daß ein Steinkohlenteerpech durch Extraktion bei erhöhter Temperatur und erhöhtem Druck in einem überkritischen Gas in Gegenwart eines Schleppmittels mit Ausnahme der in Chinolin unlöslichen Bestandteile gelöst wird, durch Absenken des Drucks oder/und Temperaturerhöhung die in Chinolin lösliche Fraktion oder/und die Toluol lösliche Fraktion abgeschieden werden, eine dieser Fraktionen oder ein Gemisch aus beiden Fraktionen bei 380 bis 450 _{°}C unter Inertgas oder einem nicht-oxidierenden Gas unter Atmosphärendruck thermisch behandelt wird, bis daß 40 bis 65 Vol: % in Mesophasen umgewandelt sind, und daß das isotrope Pech durch Extrahieren des Mesophasen enthaltenden Pechs mit einem überkritischen Gas unter Verwendung eines Schleppmittels abgetrennt wird, um ein anisotropes Pech mit einem Mesophasengehalt von mindestens 75 Vol.-%, einem Gehalt an Pyridinunlöslichem von 20 bis 50 Gew.-%, einem mittleren Molekulargewicht von 900 bis 1200 und einem Schmelzpunkt von 330 bis 360 _{°}C zu erhalten.

2. Verfahren nach Anspruch 1, dadurch aekennzeichnet, daß als überkritisches Gas eine der folgenden Verbindungen oder ihrer Gemische oberhalb ihrer kritischen Temperatur und ihres kritischen Druckes verwendet wird: ein aliphatischer Kohlenwasserstoff, vorzugsweise mit 2 bis 5 Kohlenstoffatomen, ein olefinischer Kohlenwasserstoff, vorzugsweise mit 2 bis 5 Kohlenstoffatomen, ein halogenhaltiger Kohlenwasserstoff, insbesondere mit 1 bis 4 Kohlenstoffatomen.

3. Verfahren nach Anspruch 1, dadurch aekennzeichnet, daß als überkritisches Gas ein Flüssiggas (LPG) verwendet wird.

4. Verfahren nach Anspruch 1 bis 3, dadurch gekennzeichnet daß als Schleppmittel ein- oder mehrkemige Kohlenwasserstoffe, die gegebenenfalls mit Alkylgruppen, insbesondere mit 1 bis 2 Kohlenwasserstoffatomen oder einer Aminogruppe substituiert sind und sowohl aromatische als auch ganz oder teilweise hydriert sein können, ein- oder zweikernige heterocyclische Verbindungen, insbesondere stickstoffhaltige heterocyclische Verbindungen, bei denen ein Kern oder beide Kerne heterocyclisch sind, Alkylester aromatischer Säuren mit vorzugsweise 1 bis 6 Kohlenstoffatomen in der Alkoholkomponente oder deren Gemische verwendet werden.

5. Verfahren nach Anspruch 1 bis 3, dadurch gekennzeichnet, daß als Schleppmittel Waschbenzol verwendet wird.

6. Verfahren nach einem der Ansprüche 1 bis 5, dadurch gekennzeichnet, daß das Pech bei Temperaturen im Bereich von 80 _{°}C bis 300 _{°}C, vorzugsweise von 120 bis 250 _{°}C, mit einem Gemisch aus einem überkritischen Gas und einem unterkritischen Schleppmittel behandelt wird.

7. Verfahren nach einem der Ansprüche 1 bis 6, dadurch aekennzeichnet, daß das Pech bei Drücken im Bereich von 80 bis 300 bar, vorzugsweise 150 bis 250 bar mit einem Gemisch aus einem überkritischen Gas und einem unterkritischen Schleppmittel behandelt wird.

## Claims

1. A process for producing a carbon-fibre precursor from coal tar pitch, characterized in that a coal tar pitch is dissolved by extraction at raised temperature and raised pressure in a supercritical gas in the presence of a carrier with the exception of the quinoline-insoluble components, the fraction soluble in quinoline or/and the fraction soluble in toluene being precipitated by reducing the pressure or/and increasing the temperature, one of these fractions or a mixture of both fractions is treated thermally at 380 to 450_{°}C under inert gas or a non-oxidizing gas at atmospheric pressure, until 40 to 65% by volume is converted into mesophases, and the isotropic pitch is separated by extracting the pitch containing mesophases with a supercritical gas using a carrier in order to obtain an anisotropic pitch with a meso- phase content of at least 75% by volume, a content of pyridine-insolubles of 20 to 50% by weight, an average molecular weight of 900 to 1200 and a melting point of 330 to 360_{°}C.

2. A process according to Claim 1, characterized in that the supercritical gas used is in the form of one of the following compounds or a mixture thereof above its critical temperature and its critical pressure: an aliphatic hydrocarbon, preferably with 2 to 5 carbon atoms, an olefinic hydrocarbon, preferably with 2 to 5 carbon atoms, a halogen-containing hydrocarbon, in particular with 1 to 4 carbon atoms.

3. A process according to Claim 1, characterized in that a liquid petroleum gas (LPG) is used as the supercritical gas.

4. A process according to Claims 1 to 3, characterized in that uni- or multinuclear hydrocarbons, which where appropriate are substituted with alkyl groups, in particular with 1 to 2 hydrocarbon atoms, or an amino group, and may be both aromatic and entirely or partially hydrogenated, or uni- or binuclear heterocyclic compounds, in particular nitrogen-containing heterocyclic compounds, in which one nucleus or both nuclei are heterocyclic, alkylesters of aromatic acids with preferably 1 to 6 carbon atoms in the alcohol component or mixtures thereof, may be used as the carrier.

5. A process according to Claims 1 to 3, characterized in that washing benzene is used as the carrier.

6. A process according to any one of Claims 1 to 5, characterized in that the pitch is treated at temperatures in the range of 80_{°}C to 300_{°}C, preferably 120 to 250_{°}C, with a mixture of a supercritical gas and a subcrictical carrier.

7. A process according to any one of Claims 1 to 6, characterized in that the pitch is treated at pressures in the range of 80 to 300 bar, preferably 150 to 250 bar, with a mixture of a supercritical gas and a subcritical carrier.

## Revendications

1. Procédé pour la préparation d'un précurseur de fibres de carbone à partir de brai de goudron de houille, caractérisé en ce qu'un brai de goudron de houille est dissous par extraction à température et à pression accrues dans un gaz surcritique en présence d'un agent d'entraînement, à l'exception des constituants insolubles dans la quinoléine, que par réduction de la pression ou/et par augmentation de la température la fraction soluble dans la quinoléine ou/et la fraction soluble dans le toluène sont séparées, qu'une de ces fractions ou un mélange des deux fractions est traité thermiquement à une température de 380-450°C sous gaz inerte ou sous un gaz non oxydant à la pression atmosphérique jusqu'à ce que 40 à 65% en volume soient transformés en mésophases et que le brai isotrope est séparé par extraction du brai contenant les mésophases à l'aide d'un gaz surcritique par emploi d'un gaz d'entraînement, afin d'obtenir un brai anisotrope ayant une teneur en mésophases d'au moins 75% en volume, une teneur en matières insolubles dans la pyridine de 20 à 50% en poids, un poids moléculaire moyen de 900 à 1200 et un point de fusion de 330 à 360_{°}C.

2. Procédé selon la revendication 1, caractérisé en ce qu'en tant que gaz surcritique, on utilise un des composés suivants ou leurs mélanges au-dessus de leur température critique et de leur pression critique: un hydrocarbure aliphatique comportant de préférence 2 à 5 atomes de carbone, un hydrocarbure oléfinique comportant de préférence 2 à 5 atomes de carbone, un hydrocarbure halogéné comportant notamment 1 à 4 atomes de carbone.

3. Procédé selon la revendication 1, caractérisé en ce qu'en tant que gaz surcritique, on utilise un gaz liquéfié (LPG).

4. Procédé selon les revendications 1 à 3, caractérisé en ce qu'en tant qu'agent d'entraînement, on utilise des hydrocarbures mono- ou polycycliques éventuellement substitués par des groupes alkyles ayant en particulier 1 à 2 atomes de carbone ou par un groupe amino et pouvant être aussi bien aromatiques que totalement ou partiellement hydrogénés, des composés hétérocycliques à 1 ou 2 cycles, en particulier des composés hétérocycliques azotés dans lesquels un noyau ou les deux noyaux sont hétérocycliques, des esters alkyliques d'acides aromatiques comportant de préférence 1 à 6 atomes de carbone dans le composant alcool ou leurs mélanges.

5. Procédé selon les revendications 1 à 3, caractérisé en ce qu'en tant qu'agent d'entraînement, on utilise du benzène de lavage.

6. Procédé selon l'une des revendications 1 à 5, caractérisé en ce que le brai est traité à des températures dans le domaine de 80_{°}C à 300_{°}C, de préférence de 120 à 250_{°}C, avec un mélange constitué par un gaz surcritique et un agent d'entraînement sous-critique.

7. Procédé selon l'une des revendications 1 à 6, caractérisé en ce que le brai est traité à des pressions dans le domaine de 80 à 300 bars, de préférence de 150 à 250 bars avec un mélange constitué par un gaz surcritique et un agent d'entraînement sous-critique.
